# EUROPÄISCHE PATENTSCHRIFT

(11) **EP 3 924 523 B1**
(45) Veröffentlichungstag und Bekanntmachung des Hinweises auf die Patenterteilung: **09.08.2023**
(21) Anmeldenummer: 19828654.4
(22) Anmeldetag: 16.12.2019
(51) Int. Cl.: C14C 1/06

(54) **LEDERHILFSMITTEL FÜR DIE WASSERWERKSTATT**
LEATHER AGENTS FOR BEAMHOUSE
ADJUVANTS DANS LA FABRICATION DU CUIR POUR LE TRAVAIL DE RIVIÈRE

(30) Priorität: 21.12.2018 EP 18215380
(43) Veröffentlichungstag der Anmeldung: 22.12.2021
(73) Patentinhaber: TFL Ledertechnik GmbH, 79618 Rheinfelden (DE)
(72) Erfinder: BURGER, Kai, 51379 Leverkusen (DE); SCHNEIDER, Thomas, 51371 Leverkusen (DE); HENZEL, Christopher, 51375 Leverkusen (DE)
(74) Vertreter: Mertzlufft-Paufler, Cornelius
(86) Internationale Anmeldenummer: PCT/EP2019/085260
(87) Internationale Veröffentlichungsnummer: WO 2020/126987

(56) Entgegenhaltungen:
- CH-A5- 647 259
- DE-A1- 3 903 499
- US-A1- 2015 376 726
- Yuhang Zeng ET AL: "A Cleaner Deliming Process Using Sodium Gluconate for Reduction in Nitrogen Pollution in Leather Manufacture", , 31. Januar 2018 (2018-01-31), XP055596148, Gefunden im Internet: URL:https://www.researchgate.net/publicati on/322820622_A_Cleaner_Deliming_Process_Us ing_Sodium_Gluconate_for_Reduction_in_Nitr ogen_Pollution_in_Leather_Manufacture/down load [gefunden am 2019-06-13]
- DATABASE WPI Week 201818 Thomson Scientific, London, GB; AN 2018-11467T XP002791595, & CN 107 653 350 A (XUZHOU SHUANGCHEN CLOTHING CO LTD) 2. Februar 2018 (2018-02-02)

## Beschreibung

Während des Lederherstellung wird aus einer Rohhaut in mehreren Prozessschritten Leder hergestellt. Die als Wasserwerkstatt zusammengefassten Prozessschritte stehen am Anfang dieses Verfahrens und bereitet die Rohhaut auf die Gerbung vor, d.h. findet vor der eigentlichen Gerbung statt. Die Wasserwerkstatt umfasst die typischerweise in dieser Reihenfolge vorgenommenen Arbeitsschritte Weiche, Äscher, Entkälkung, Beize und Pickel.

Der Äscher erfolgt in wässriger Flotte typischerweise in sogenannten Äscherfässern oder alternativ in Äscherhaspeln. Hierbei werden durch Zugabe von Prozesschemikalien und der Bewegungseinwirkung die Haare und andere Nicht-Leder gebende Hautbestandteile entfernt und ein Hautaufschluss ("opening up") durch die Separierung der Kollagenfasern erreicht. Hierbei werden für die Haarentfernung üblicherweise entweder reduzierende schwefelhaltige Produkte (z.B. Na₂S, NaHS, Mercaptoethanol, Thioglycolsäuren) oder starke Oxidationsmitteln (z.B. H₂O₂) zugegeben. Für den Hautaufschluss werden meist Kalk oder andere alkalische Stoffe hinzugegeben.

Durch Zugabe dieser Stoffe steigt der pH in der Flotte und in der Haut auf üblicherweise ca. 11,8 - 12,5. Dies führt zu einer deutlichen Alkalischwellung der Haut. Abhängig von Wassermenge, Produktzugabe, Bewegungseinwirkung und Hautstruktur ist diese Schwellung der Haut unterschiedlich stark ausgeprägt. Eine starke Alkalischwellung führt in Verbindung mit der Fass-/Haspelbewegung zu Qualitätseinbußen am fertigen Leder in Form ausgeprägter Mastriefen ("growth marks") oder Narbenzug ("lime draw") in lose strukturierten Hautpartien. Durch die Verwendung von Schwellungsregulatoren wird die Narbenschwellung verringert, so dass ausgeprägte Mastriefen und Narbenzug vermieden werden können. Eine starke Schwellungsreduzierung bringt jedoch meist den Nachteil einer erhöhten Losnarbigkeit in den locker strukturierten Hautpartien mit sich, d.h. die Oberschicht der Haut haftet nicht mehr richtig am Corium. Dies manifestiert sich dann beim Biegen des Leders durch wulstartiges Aufwerfen des Narben, d.h. in schlechterer Festnarbigkeit.

Als Schwellungsregulatoren werden im Stand der Technik zumeist Ethanolamine und zum Teil auch Zucker (z.B. Melasse) verwendet, wobei letztere aber wegen geringer Effizienz in relativ großer Menge eingesetzt werden müssen.

Alle während der Wasserwerkstatt zugesetzten Produkte werden nicht permanent in der Haut gebunden, sondern verbleiben in der Äscherflotte, den Waschflotten oder den Flotten der Folgeprozesse (z.B. Entkälkung). Somit führen die Zugaben aller Prozesschemikalien endgültig zur Erhöhung der Schmutzfracht des Abwassers.

Die Anforderungen zur Vermeidung von Abwässern und Reduzierung der Schmutzfrachten ist in den vergangenen Jahren stetig gestiegen und werden sich vermutlich weiter verschärfen. Gerade der zusätzliche Eintrag von Stickstoff führt neben hohem COD-Gehalten zu Kapazitätsengpässen der Kläranlagen. Daher ist die Reduzierung des Stickstoff- aber auch des COD-eintrags ein kontinuierlicher Entwicklungsschwerpunkt der Lederhilfsmittelindustrie. Allerdings kann derzeit aus Qualitätsgründen trotz der schlechteren Abwasserwerte auf diese Aminoethanol- bzw. melassehaltigen Produkte nicht verzichtet werden. Sie finden sich somit in fast allen Gerbereien der Welt.

Yuhanf Zeng et al.: "A Cleaner Deliming Process Using Sodium Gluconate for Reduction in Nitrogen Pollution in Leather Manufacture", JALCA, Vol 113, 2018, Seiten 19 bis 25, beschreibt eine Formulierung, enthaltend Natriumgluconat, Ammoniumsuzlfat und Zitronensäure um umweltfreundlichen Entkälken von geäscherten Tierhäuten.

CH 647 259 und DE 39 03 499 offenbaren einen Einsatz von Natriumgluconat in einer Gerblösung, enthaltend ein Eisensalz oder Titan- und Aluminiumionen.

CN 107 653 350 A beschreibt eine Formulierung zum Lederfärbe, enthaltend Natriumgluconat.

Vor diesem Hintergrund bestand ein Bedarf an alternativen Schwellungsregulatoren, welche die Nachteile des Stands der Technik vermeiden und eine ausbalanciertes Eigenschaftsprofil aufweisen hinsichtlich der Schwellung und Festnarbigkeit des zu erzeugenden Leders einerseits und des Stickstoff- oder COD-Eintrags in das Abwasser andererseits. Überraschend wurde nun gefunden, dass die erfindungsgemäße Aufgabe gelöst wird durch Verwendung von Pseudoalkalimetall-, Alkalimetall-, und/oder Erdalkalimetallsalzen der Zuckersäuren bei der Lederherstellung, bei Verwendung dieser Substanzen als Schwellungsregulator in der Weiche, im Äscher oder in der Weiche und im Äscher, ganz besonders im Äscher.

Bevorzugt werden bei der vorliegenden Erfindung Ammonium-, Natrium-, Kalium-, Calcium- und/oder Magnesiumsalze der Zuckersäuren verwendet.

Besonders bevorzugt werden Natrium- und/oder Kaliumsalze der Zuckersäuren verwendet, ganz besonders bevorzugt Natriumsalze der Zuckersäuren.

Unter Zuckersäuren versteht man Polyhydroxycarbonsäuren, die durch Oxidation aus einfachen Zuckern (Monosacchariden) entstehen. Hierzu gehören Aldonsäuren (z.B. D-Gluconsäure), Uronsäuren (z.B. D-Glucuronsäure), Aldarsäuren ( z.B. D-Glucarsäure, D-Threarsäure, D-Mannozuckersäure) und Ketoaldonsäuren (z.B. D-2-Oxo-gluconsäure).

Bevorzugt werden bei der vorliegenden erfindungsgemäßen Verwendung Ammonium-, Natrium-, Kalium-, Calcium- und/oder Magnesiumsalze der Aldonsäuren, besonders bevorzugt der D-Gluconsäure eingesetzt.

In einer bevorzugten Ausführungsform werden Ammonium-, Natrium- und/oder Kaliumgluconat, bevorzugt Natrium- und/oder Kaliumgluconat und besonders bevorzugt Natriumgluconat eingesetzt.

Als Pseudoalkalimetallsalze sind Salze zu verstehen, deren Kationen keine Alkalimetalle sind, aber sich weitgehend wie solche verhalten. Der Begriff ist im Sinne der vorliegenden Erfindung zu verstehen als Ammonium- und/oder Tetraalkylammoniumsalze.

Die Wirkung der erfindungsgemäßen Salze der Zuckersäuren kann verbessert werden, in dem man diese zusammen mit Erdalkalimetallformiaten, vorzugsweise Magnesium- und/oder Calciumformiat, besonders bevorzugt mit Calciumformiat verwendet.

Weiterhin kann die Wirkung der erfindungsgemäßen Salze der Zuckersäuren optimiert werden, in dem man diese zusammen mit Erdalkalimetallsalzen von C₁-C₃ Carbonsäuren, vorzugsweise Magnesium- und/oder Calciumsalzen der Ameisen-, Essig- oder Propionsäure, besonders bevorzugt Magnesium- und/oder Calciumsalzen der Ameisensäure und meist bevorzugt mit Calciumformiat verwendet.

Auch durch die Verwendung der erfindungsgemäßen Salze der Zuckersäuren zusammen mit Ethanolaminen (d.h. Monoethanolamin, Diethanolamin und/oder Triethanolamin) oder Harnstoff kann eine Wirkungssteigerung erzielt werden.

Nicht zuletzt kann die Wirkung der obigen Salze der Zuckersäuren durch die Verwendung einer Kombination von Erdalkalimetallsalzen von C₁-C₃ Carbonsäuren und Ethanolaminen oder Harnstoff gesteigert werden.

Alternativ ist die Verwendung der erfindungsgemäßen Salze der Zuckersäuren in Kombination mit Alkalimetallsalzen der C₁-C₃ Carbonsäuren, insbesondere Natriumformiat, Natriumacetat, Natriumpropionat, Kaliumformiat, Kaliumacetat und/oder Kaliumpropionat möglich, welcher durchaus zusammen mit Erdalkalimetallsalzen von C₁-C₃ Carbonsäuren, Ethanolaminen oder Harnstoff erfolgen kann.

Die vorliegende Erfindung betrifft auch Verfahren wie in Anspruch 9 definiert zur Behandlung von tierischen Häuten im Äscher unter Verwendung von Pseudoalkalimetall-, Alkalimetall-, und/oder Erdalkalimetallsalzen der Zuckersäuren, wobei diese der Flotte zugegeben werden, in der die Behandlung der Häute erfolgt. Diese Behandlung umfasst auch Varianten, bei denen die Zugabe der Pseudoalkalimetall-, Alkalimetall-, und/oder Erdalkalimetallsalzen der Zuckersäuren zur Flotte bereits vor dem Äscher in der Weiche erfolgt.

In einer bevorzugten Ausführungsform werden der Flotte zusätzlich oben aufgeführte Verbindungen zugegeben, die die Wirkung der Schwellungsregler unterstützen, wie Erdalkalimetallformiate, Erdalkalimetallacetate, Erdalkalimetallpropionate, Ethanolamine und/oder Harnstoff.

Die Flotte in der die Behandlung der Häute im Äscher erfolgt enthält typischerweise noch weitere, dem Fachmann bekannte Verbindungen, wie reduzierende schwefelhaltige Produkte (z.B. Na₂S, NaHS, Mercaptoethanol, Thioglycolsäuren), starke Oxidationsmittel (z.B. H₂O₂) und/oder stark alkalische Stoffe (z.B. Kalk).

Die vorliegende Erfindung betrifft auch Verfahren zur Herstellung von Leder wie in Anspruch 10 definiert, beinhaltend die erfindungsgemäße Behandlung von tierischen Häuten. Besagte Verfahren können weiterhin dem Fachmann vertraute Schritte der Lederherstellung umfassen, wie z.B. Weiche, Entfleischen, Spalten, Entkälkung, Enzymatische Beize, Entfettung, Pickel, Gerbung, Entwässern, Falzen, Bleichen, Nachgerben, Färben, Fetten, Ausrecken, Trocknen, Anfeuchten, Weichmachen und Trockenzurichtung.

Die Gerbung erfolgt bevorzugt mit Mineralgerbstoffen wie Aluminiumsalzen, insbesondere Alaunen, dreiwertigen Chromsalzen, Zirkoniumsalzen, Eisen-, Zink- oder Titansalzen, mit Polyphosphaten, mit Aldehyden wie Formaldehyd und Glutardialdehyd, mit synthetischen Gerbstoffen auf Basis von Phenolderivaten (Syntanen) oder mit Polymer-Gerbstoffen (Harzgerbstoffen) wie Acrylate und Polyurethane oder Vegetabilfarbstoffen. Besonders bevorzugt erfolgt die Gerbung mit dreiwertigen Chromsalzen oder Syntanen. Am meisten bevorzugt erfolgt die Gerbung mit dreiwertigen Chromsalzen.

In bevorzugten Ausführungsformen wird bei erfindungsgemäßen Verfahren bzw. bei der erfindungsgemäßen Verwendung von Salzen der Zuckersäuren auf Zugabe von Ethanolaminen und Harnstoff verzichtet, da dadurch der Eintrag von Stickstoff ins Abwasser reduziert werden kann.

In bevorzugten Ausführungsformen werden bei erfindungsgemäßen Verfahren bzw. bei der erfindungsgemäßen Verwendung Alkalimetallsalze der Gluconsäuren, besonders bevorzugt Natriumgluconat eingesetzt.

In bevorzugten Ausführungsformen werden bei dem erfindungsgemäßen Verfahren bzw. bei der erfindungsgemäßen Verwendung bezogen auf das Salzgewicht der eingesetzten Rohhaut von 0,05 bis 5,0 Gew.-%, vorzugsweise von 0,1 bis 2,0 Gew.-% und besonders bevorzugt von 0.2 bis 1.0 Gew.-% Pseudoalkalimetall-, Alkalimetall-, und/oder Erdalkalimetallsalze der Zuckersäuren verwendet.

Unter dem Salzgewicht versteht der Gerber das Gewicht, dass die Haut nach der erfolgten Konservierung mit Salz besitzt. Dabei hat die konservierte Haut typischerweise einen Feuchtigkeitsgehalt von 35 Gew.-%.

Weitere bevorzugten Ausführungsformen des erfindungsgemäßen Verfahrens bzw. der der erfindungsgemäßen Verwendung betreffen die Kombination von Alkalimetallsalzen der Gluconsäuren mit Erdalkalimetallformiaten allein oder zusammen mit Erdalkalimetallacetaten, und/oder Erdalkalimetallpropionaten.

Weitere bevorzugten Ausführungsformen des erfindungsgemäßen Verfahrens bzw. der der erfindungsgemäßen Verwendung betreffen die Kombination von Natriumgluconat mit Magnesium- und/oder Calciumformiat.

Weitere bevorzugten Ausführungsformen des erfindungsgemäßen Verfahrens bzw. der der erfindungsgemäßen Verwendung betreffen die Kombination von Natriumgluconat mit Magnesium- und/oder Calciumformiat und Alkali- oder Erdalkalimetallacetaten und/oder Erdalkalimetallpropionaten.

Die vorliegende Erfindung umfasst auch Lederhilfsmittelzusammensetzungen enthaltend ein oder mehrere Pseudoalkalimetall-, Alkalimetall-, und/oder Erdalkalimetallsalze der Zuckersäuren, vorzugsweise Ammonium-, Natrium- und/oder Kaliumsalze der Zuckersäuren, besonders bevorzugt Natriumsalze der Zuckersäuren.

Vorteilhafterweise enthalten erfindungsgemäße Lederhilfsmittelzusammensetzungen ein oder mehrere Pseudoalkalimetall-, Alkalimetall-, und/oder Erdalkalimetallsalze der Gluconsäure, vorzugsweise Ammonium-, Natrium- und/oder Kaliumgluconat, besonders bevorzugt Natriumgluconat, wobei die Lederhilfsmittelzusammensetzungen zusätzlich ein oder mehrere Verbindungen aus der Gruppe enthaltend Erdalkalimetallsalze von C₁-C₃ Carbonsäuren, Monoethanolamin, Diethanolamin, Triethanolamin und Harnstoff, vorzugsweise Magnesium- und/oder Calciumsalze der Ameisen-, Essig- oder Propionsäure, Monoethanolamin, Diethanolamin, Triethanolamin und Harnstoff, besonders bevorzugt Magnesium- und/oder Calciumsalze der Ameisen- oder Essigsäure und meist bevorzugt Calciumformiat, enthalten.

Weitere vorteilhafte der genannten Lederhilfsmittelzusammensetzungen enthalten Ammonium-, Natrium- und/oder Kaliumgluconat in Kombination mit Magnesiumformiat, Calciumformiat, Magnesiumacetat und/oder Calciumacetat, bevorzugt Natrium- und/oder Kaliumgluconat in Kombination mit Magnesiumformiat und/oder Calciumformiat.

Bevorzugt enthält die Lederhilfsmittelzusammensetzung Natriumgluconat und ein oder mehrere Verbindungen aus der Gruppe enthaltend Calciumformiat und Magnesiumformiat, vorzugsweise Calciumformiat.

In besonders vorteilhaften Ausführungsformen einer erfindungsgemäßen Lederhilfsmittelzusammensetzung beträgt das Verhältnis der Pseudoalkalimetall-, Alkalimetall-, und/oder Erdalkalimetallsalze der Zuckersäuren zu den Verbindungen aus der Gruppe enthaltend Erdalkalimetallformiate, Erdalkalimetallacetate, Erdalkalimetallpropionate, Monoethanolamin, Diethanolamin, Triethanolamin und Harnstoff in der Lederhilfsmittelzusammensetzung von 10:90 bis 90:10, vorzugsweise von 20:80 bis 80:20 und besonders bevorzugt von 30:70 bis 70:30 beträgt. Das Verhältnis bestimmt sich dabei als Quotient aus der Gesamtmasse der eingesetzten Verbindungen der obigen Salze der Zuckersäuren zu der Gesamtmasse der eingesetzten Verbindungen der obigen Formiate, Acetate und Propionate.

Typischerweise sind die erfindungsgemäßen Lederhilfsmittelzusammensetzungen Schwellungsregulatoren, insbesondere Schwellungsregulatoren für die Wasserwerkstatt bevorzugt Schwellungsregulatoren zur Anwendung in der Weiche oder im Äscher, meist bevorzugt Schwellungsregulatoren zur Anwendung im Äscher.

Die erfindungsgemäßen Lederhilfsmittelzusammensetzungen können in flüssiger oder in fester Form vorliegen. In einer bevorzugten Ausführungsform liegt die erfindungsgemäße Lederhilfsmittelzusammensetzung bei 25°C als Feststoff vor, idealerweise in partikulärer Form, wie zum Beispiel als Pulver, Granulat oder Pellets.

### Beispiele

### Probenvorbereitung:

Die Screening-Versuche wurden auf Rohhautproben DIN A4 ausgeführt. Diese wurden aus dem Kernbereich einer gesalzenen Rohhaut geschnitten, so dass alle Proben eine ähnliche Faserstruktur aufwiesen. Die Proben einer Reihe wurden von der selben Haut entnommen da sich die Faserstruktur der Haut von Tier zu Tier unterscheidet. Die Probenkörper wurden einzeln gewogen. Auf dieses Gewicht (der Rohhaut-Salzgewicht) beziehen sich alle Prozentangaben der Prozess-Rezeptur.

Das Prüfverfahren umfasste die Prozessschritte "Weiche" und "Äscher". Die Mengen der in dem Prozess verwendeten Chemikalien und Produkte sowie die Wassermenge sind in Gewichtsprozent auf das Rohhaut-Salzgewicht der einzelnen Proben bezogen. Die Mengen wurden auf einer Waage mit der Genauigkeit von 0,5g abgewogen.

Die Versuche wurden in kleinen Versuchs-Gerbfässern, Durchmesser 300mm mit Temperaturregulierung (Hersteller Fa. Dose), durchgeführt. Die Prozesstemperatur wurde konstant auf 28°C +/- 1°C gehalten.

### Weiche:

Der Probenkörper wurde einzeln in das Musterfass gegeben und 200% Wasser (bezogen auf das Salzgewicht) mit einer Temperatur von 28°C, und 0,3% Weichhilfsmittel Peltec BH (Mischung Tensid und Bakterizid der Fa. LANXESS Deutschland GmbH) zugegeben. Das Versuchsfass wurde 300 Minuten mit 10RPM rotiert. Danach wurde die Flotte (Prozess-Wasser) abgelassen. Der Probenkörper wurde nun abgetupft, gewogen und die durchschnittliche Dicke an vier Messpunkten ermittelt.

### Äscher:

Der Probenkörper wurde wieder in das Versuchsfass gegeben und 200% Wasser mit einer Temperatur von 28°C hinzugefügt und 15 min. rotiert. Danach wurde der restliche Salzgehalt der Flotte ermittelt. Dieser soll 3,5°Bé nicht übersteigen. Bei zu hohem Salzgehalt ist die Flotte einmal zu wechseln.

Der Schwellungsregulator wurde in die Flotte geben und das Versuchsfass 60 min. rotiert. Danach wurde gewogen und die durchschnittliche Dicke bestimmt. Der Probenkörper wurde zurück in die Flotte gegeben, 3% Kalk (Ca(OH)₂) und 2,5% Na₂S zugeben und für 4 Std. rotieren gelassen. Danach erfolgten 15 Std. Fassrotation im Intervallbetrieb (10min. rotieren/ 50 min. Pause). Anschließend wurde der pH-Wert der Flotte gemessen (pH 12-12,5), der Probenkörper entnommen, wieder gewogen und die durchschnittliche Dicke gemessen. Aus der Dickenzunahme wurde die Schwellung bestimmt.

Die Probenkörper wurden anschließend gewaschen und mit einer Standard Chromgerbung (wie beispielsweise beschrieben in E.Heidemann, Fundamentals of Leather Manufacturing, S. 295 - 340, E. Roether Verlag, Darmstadt, 1993) gegerbt und danach die Festnarbigkeit durch Biegen des Leders geprüft. Wenn die Oberfläche in der Biegefalte glatt war, sich nicht aufwarf und nicht wellte, wurde eine positive Festnarbigkeit beschieden.

Die Ergebnisse der Schwellungsmessung und der Beurteilung der Festnarbigkeit sind in Tabelle 1 aufgeführt.

Die Ergebnisse belegen, dass die erfindungsgemäße Verwendung von Salzen der Zuckersäuren es erlaubt, auf die Verwendung stickstoffhaltiger Verbindungen, wie Harnstoff oder Ethanolamine, zu verzichten, wodurch der Stickstoff-Eintrag in das Abwasser wesentlich reduziert werden kann, aber gleichzeitig die Festnarbigkeit beibehalten oder verbessert werden kann. Zudem geht aus den Ergebnissen hervor, dass bei der erfindungsgemäßen Verwendung von Salzen der Zuckersäuren zusammen mit stickstoffhaltigen Verbindungen wie Harnstoff oder Ethanolaminen, d.h. bei gleichbleibendem Stickstoff-Eintrag in das Abwasser, eine wesentliche Verbesserung der Festnarbigkeit erzielt werden kann.

**Tabelle 1**

| Nr. | Additiv % | Additiv | Dicke vorher (mm) | Dicke nachher (mm) | Schwellung (mm) | Schwellung (%) | Festnarbigkeit (Crust) |
|---|---|---|---|---|---|---|---|
| 1 | 0 | ohne | 3,1 | 5,8 | 2,7 | 87% | ○ |
| 2 | 0,5 | Harnstoff | 2,7 | 5,0 | 2,3 | 85% | ○ |
| 3 | 0,5 | Natriumsulfat | 3,3 | 5,7 | 2,4 | 73% | ○ |
| 4 | 0,5 | Natriumacetat | 3 | 5,8 | 2,8 | 93% | ○ |
| 5 | 0,5 | Magnesiumacetat | 3,6 | 6,0 | 2,4 | 67% | ○ |
| 6 | 1 | 24% Ethanolamine | 3,3 | 5,5 | 2,2 | 67% | + |
| 7 | 2 | 24% Ethanolamine | 4 | 6,2 | 2,2 | 55% | + |
| 8 | 0,5 | Calciumformiat | 3,4 | 5,4 | 2 | 59% | ○ |
| 9 | 1 | Calciumformiat | 3,4 | 5,0 | 1,6 | 47% | ○ |
| 10 | 0,5 | Magnesiumformiat | 5,2 | 7,5 | 2,3 | 44% | ○ |
| | | | | | | | |
| 11 | 0,8 | Natriumgluconat | 4 | 6,5 | 2,5 | 63% | + |
| 12 | 0,8 | 10% Magnesiumacetat | 3,3 | 5,1 | 1,8 | 55% | + |
| | | 20% Natriumgluconat | | | | | |
| | | 70% Calciumformiat | | | | | |
| 13 | 0,8 | 33% Magnesiumacetat | 4 | 6,0 | 2 | 50% | + |
| | | 33% Natriumgluconat | | | | | |
| | | 33% Calciumformiat | | | | | |
| 14 | 0,8 | 30% Natriumgluconat | 3,4 | 4,9 | 1,5 | 44% | +++ |
| | | 70% Calciumformiat | | | | | |
| | | | | | | | |
| 15 | 0,5 | 30% Natriumgluconat | 5 | 8 | 3 | 60% | + |
| | | 70% Harnstoff | | | | | |
| 16 | 0,5 | 10% Magnesiumacetat | 3,2 | 5,2 | 2 | 63% | + |
| | | 20% Natriumgluconat | | | | | |
| | | 70% Calciumformiat | | | | | |
| 17 | 0,5 | 70% Natriumgluconat | 5,2 | 7,7 | 2,5 | 48% | + |
| | | 30% Magnesiumformiat | | | | | |
| 18 | 0,5 | 30% Natriumgluconat | 5,3 | 7,7 | 2,4 | 45% | ++ |
| | | 70% Magnesiumformiat | | | | | |
| 19 | 0,5 | 70% Natriumgluconat | 4,9 | 7 | 2,1 | 43% | +++ |
| | | 30% Calciumformiat | | | | | |
| 20 | 0,5 | 30% Natriumgluconat | 5 | 7 | 2 | 40% | ++ |
| | | 70% Calciumformiat | | | | | |
| | | | | | | | |
| 21 | 1 | 20% Ethanolamine | 5,3 | 7,2 | 1,9 | 36% | ++ |
| | | 20% Natriumgluconat | | | | | |
| 22 | 1 | 30% Natriumgluconat | 5,1 | 6,9 | 1,8 | 35% | +++ |
| | | 70% Calciumformiat | | | | | |

## Patentansprüche

1. Verwendung von Pseudoalkalimetall-, Alkalimetall-, und/oder Erdalkalimetallsalzen der Zuckersäuren bei der Lederherstellung in der Weiche, im Äscher oder in der Weiche und im Äscher.

2. Verwendung gemäß Anspruch 1, wobei Verbindungen ausgewählt aus der Gruppe Ammonium-, Natrium-, Kalium-, Calcium- und Magnesiumsalze der Zuckersäuren, bevorzugt Natrium- und Kaliumsalze der Zuckersäuren, besonders bevorzugt Natriumsalze der Zuckersäuren eingesetzt werden.

3. Verwendung gemäß einem oder mehreren der Ansprüche 1 und 2, wobei Salze der Aldonsäuren, Uronsäuren, Aldarsäuren oder Ketoaldonsäuren, bevorzugt der Aldonsäuren und besonders bevorzugt der Gluconsäure eingesetzt werden.

4. Verwendung gemäß einem oder mehreren der Ansprüche 1 bis 3, wobei Ammonium-, Natrium- und/oder Kaliumgluconat, bevorzugt Natrium- und/oder Kaliumgluconat und besonders bevorzugt Natriumgluconat eingesetzt wird.

5. Verwendung gemäß einem oder mehreren der Ansprüche 1 bis 4 als Schwellungsregulator im Äscher.

6. Verwendung gemäß einem oder mehreren der Ansprüche 1 bis 5, wobei die Verwendung zusammen mit Erdalkalimetallsalzen von C₁-C₃ Carbonsäuren, vorzugsweise Magnesium- und/oder Calciumsalzen der Ameisen-, Essig- oder Propionsäure, besonders bevorzugt Magnesium- und/oder Calciumsalzen der Ameisensäure und meist bevorzugt mit Calciumformiat erfolgt.

7. Verwendung gemäß einem oder mehreren der Ansprüche 1 bis 6, wobei die Verwendung zusammen mit Monoethanolamin, Diethanolamin, Triethanolamin oder Harnstoff erfolgt.

8. Verwendung gemäß einem oder mehreren der Ansprüche 1 bis 7, wobei, bezogen auf das Salzgewicht der eingesetzten Rohhaut - definiert als das Gewicht, das die Haut nach erfolgter Konservierung mit Salz bei einem Feuchtigkeitsgehalt von 35 Gew-% besitzt - von 0,05 bis 5,0 Gew.-%, vorzugsweise von 0,1 bis 2,0 Gew.-% und besonders bevorzugt von 0.2 bis 1.0 Gew.-% Pseudoalkalimetall-, Alkalimetall-, und/oder Erdalkalimetallsalze der Zuckersäuren verwendet werden.

9. Verfahren zur Behandlung von tierischen Häuten im Äscher unter Verwendung von Pseudoalkalimetall-, Alkalimetall-, und/oder Erdalkalimetallsalzen der Zuckersäuren gemäß einem oder mehreren der Ansprüche 1 bis 8, wobei die Pseudoalkalimetall-, Alkalimetall-, und/oder Erdalkalimetallsalze der Zuckersäuren der Flotte zugegeben werden, in der die Behandlung der Häute erfolgt.

10. Verfahren zur Herstellung von Leder umfassend die Behandlung gemäß Anspruch 9.

11. Lederhilfsmittelzusammensetzung enthaltend ein oder mehrere Pseudoalkalimetall-, Alkalimetall- und/oder Erdalkalimetallsalze von Zuckersäuren, zusätzlich enthaltend ein oder mehrere Verbindungen aus der Gruppe enthaltend Erdalkalimetallsalze von C₁-C₃ Carbonsäuren, Monoethanolamin, Diethanolamin, Triethanolamin und Harnstoff, vorzugsweise Magnesium- und/oder Calciumsalze der Ameisen-, Essig- oder Propionsäure, Monoethanolamin, Diethanolamin, Triethanolamin und Harnstoff, besonders bevorzugt Magnesium- und/oder Calciumsalze der Ameisen- oder Essigsäure und meist bevorzugt Calciumformiat.

12. Lederhilfsmittelzusammensetzung gemäß Anspruch 11, worin die Pseudoalkalimetall-, Alkalimetall- und/oder Erdalkalimetallsalze der Zuckersäuren Ammonium-, Natrium- und/oder Kaliumsalze der Zuckersäuren sind, besonders bevorzugt Natriumsalze der Zuckersäuren; und/oder enthaltend ein oder mehrere Pseudoalkalimetall-, Alkalimetall, und/oder Erdalkalimetallsalze der Gluconsäure, vorzugsweise Ammonium-, Natrium- und/oder Kaliumgluconat, besonders bevorzugt Natriumgluconat.

13. Lederhilfsmittelzusammensetzung gemäß einem oder mehreren der Ansprüche 11 oder 12, enthaltend Natriumgluconat und ein oder mehrere Verbindungen aus der Gruppe enthaltend Calciumformiat und Magnesiumformiat, vorzugsweise Calciumformiat.

14. Lederhilfsmittelzusammensetzung gemäß einem oder mehreren der Ansprüche 11 oder 13, wobei das Verhältnis der Pseudoalkalimetall-, Alkalimetall-, und/oder Erdalkalimetallsalze der Zuckersäuren zu den Verbindungen aus der Gruppe enthaltend Erdalkalimetallformiate, Erdalkalimetallacetate, Erdalkalimetallpropionate, Monoethanolamin, Diethanolamin, Triethanolamin und Harnstoff von 10:90 bis 90:10, vorzugsweise von 20:80 bis 80:20 und besonders bevorzugt von 30:70 bis 70:30 beträgt.

## Claims

1. Use of pseudo-alkali metal salts, alkali metal salts and/or alkaline earth metal salts of the sugar acids in leathermaking in soaking, in liming or in soaking and in liming.

2. Use according to Claim 1, where compounds selected from the group of ammonium, sodium, potassium, calcium and magnesium salts of the sugar acids, preferably sodium and potassium salts of the sugar acids, more preferably sodium salts of the sugar acids, are employed.

3. Use according to either or both of Claims 1 and 2, where salts of aldonic acids, uronic acids, aldaric acids or ketoaldonic acids, preferably of aldonic acids and more preferably of gluconic acid, are employed.

4. Use according to one or more of Claims 1 to 3, where ammonium, sodium and/or potassium gluconate, preferably sodium and/or potassium gluconate and more preferably sodium gluconate, is employed.

5. Use according to one or more of Claims 1 to 4 as a swelling regulator in liming.

6. Use according to one or more of Claims 1 to 5, where the use takes place together with alkaline earth metal salts of C₁-C₃ carboxylic acids, preferably magnesium salts and/or calcium salts of formic, acetic or propionic acid, more preferably magnesium salts and/or calcium salts of formic acid, and most preferably with calcium formate.

7. Use according to one or more of Claims 1 to 6, where the use takes place together with monoethanolamine, diethanolamine, triethanolamine or urea.

8. Use according to one or more of Claims 1 to 7, where, based on the salt weight of the untreated hide employed, defined as the weight possessed by the hide after preservation with salt, at a moisture content of 35 wt%, from 0.05 to 5.0 wt%, preferably from 0.1 to 2.0 wt% and more preferably from 0.2 to 1.0 wt%, of pseudo-alkali metal salts, alkali metal salts and/or alkaline earth metal salts of the sugar acids are used.

9. Method for treating animal hides in liming using pseudo-alkali metal salts, alkali metal salts and/or alkaline earth metal salts of the sugar acids, according to one or more of Claims 1 to 8, where the pseudo-alkali metal salts, alkali metal salts and/or alkaline earth metal salts of the sugar acids are added to the liquor in which the hides are treated.

10. Method for producing leather, comprising the treatment according to Claim 9.

11. Leather assistant composition comprising one or more pseudo-alkali metal salts, alkali metal salts and/or alkaline earth metal salts of sugar acids, further comprising one or more compounds from the group containing alkaline earth metal salts of C₁-C₃ carboxylic acids, monoethanolamine, diethanolamine, triethanolamine and urea, preferably magnesium and/or calcium salts of formic, acetic or propionic acid, monoethanolamine, diethanolamine, triethanolamine and urea, more preferably magnesium and/or calcium salts of formic or acetic acid, and most preferably calcium formate.

12. Leather assistant composition according to Claim 11, in which the pseudo-alkali metal salts, alkali metal salts and/or alkaline earth metal salts of the sugar acids are ammonium, sodium and/or potassium salts of the sugar acids, more preferably sodium salts of the sugar acids; and/or comprising one or more pseudo-alkali metal salts, alkali metal salts and/or alkaline earth metal salts of gluconic acid, preferably ammonium, sodium and/or potassium gluconate, more preferably sodium gluconate.

13. Leather assistant composition according to either or both of Claims 11 and 12, comprising sodium gluconate and one or more compounds from the group containing calcium formate and magnesium formate, preferably calcium formate.

14. Leather assistant composition according to either or both of Claims 11 and 13, where the ratio of the pseudo-alkali metal salts, alkali metal salts and/or alkaline earth metal salts of the sugar acids to the compounds from the group containing alkaline earth metal formates, alkaline earth metal acetates, alkaline earth metal propionates, monoethanolamine, diethanolamine, triethanolamine and urea is from 10:90 to 90:10, preferably from 20:80 to 80:20 and more preferably from 30:70 to 70:30.

## Revendications

1. Utilisation de sels métalliques pseudo-alcalins, métalliques alcalins et/ou métalliques alcalino-terreux des acides sacchariques lors de la fabrication du cuir au niveau de l'aiguillage ou au niveau du pelanage ou au niveau de l'aiguillage et du pelanage.

2. Utilisation selon la revendication 1, dans laquelle sont utilisés des composés choisis parmi le groupe des sels d'ammonium, de sodium, de potassium, de calcium et de magnésium des acides sacchariques, de préférence des sels de sodium et de potassium des acides sacchariques et de façon particulièrement préférée des sels de sodium des acides sacchariques.

3. Utilisation selon une ou plusieurs des revendications 1 et 2, dans laquelle sont utilisés des sels des acides aldoniques, des acides uroniques, des acides aldariques ou des acides cétoaldoniques, de préférence des acides aldoniques et de façon particulièrement préférée de l'acide gluconique.

4. Utilisation selon une ou plusieurs des revendications 1 à 3, dans laquelle est utilisé du gluconate d'ammonium, de sodium et/ou de potassium, de préférence du gluconate de sodium et/ou de potassium et de façon particulièrement préférée du gluconate de sodium.

5. Utilisation selon une ou plusieurs des revendications 1 et 4 faisant office de régulateur de gonflement dans le pelanage.

6. Utilisation selon une ou plusieurs des revendications 1 et 5, laquelle utilisation se fait en présence de sels alcalino-terreux des acides carboniques C₁-C₃, de préférence de sels de magnésium et/ou de calcium d'acide formique, acétique ou propionique, de façon particulièrement préférée de sels de magnésium et/ou de calcium d'acide formique, et le plus préférablement avec du formiate de calcium.

7. Utilisation selon une ou plusieurs des revendications 1 et 6, laquelle utilisation se fait en présence de monoéthanolamine, de diéthanolamine, de triéthanolamine ou d'urée.

8. Utilisation selon une ou plusieurs des revendications 1 et 7, dans laquelle est utilisé, par rapport au poids en sel de la peau brute utilisée - défini comme le poids que possède la peau après une conservation réussie avec du sel et avec une teneur en humidité de 35% en poids, de 0,05 à 5,0% en poids, de préférence de 0,1 à 2,0% en poids et de façon particulièrement préférée de 0,2 à 1,0% en poids de sels métalliques pseudo-alcalins, métalliques alcalins et/ou métalliques alcalino-terreux des acides sacchariques.

9. Procédé pour le traitement de peaux animales au niveau du pelanage en utilisant des sels métalliques pseudo-alcalins, métalliques alcalins et/ou métalliques alcalino-terreux des acides sacchariques selon une ou plusieurs des revendications 1 à 8, selon lequel les sels métalliques pseudo-alcalins, métalliques alcalins et/ou métalliques alcalino-terreux des acides sacchariques sont ajoutés au bain dans lequel le traitement des peaux a lieu.

10. Procédé pour la fabrication de cuir comprenant le traitement selon la revendication 9.

11. Composition d'adjuvant dans la fabrication du cuir comprenant un ou plusieurs sels métalliques pseudo-alcalins, métalliques alcalins et/ou métalliques alcalino-terreux des acides sacchariques et comprenant en outre un ou plusieurs composés appartenant au groupe comprenant des sels métalliques alcalino-terreux d'acides carboniques C₁-C₃, la monoéthanolamine, la diéthanolamine, la triéthanolamine et l'urée, de préférence des sels de magnésium et/ou de calcium d'acide formique, acétique ou propionique, la monoéthanolamine, la diéthanolamine, la triéthanolamine et l'urée, de façon particulièrement préférée de sels de magnésium et/ou de calcium d'acide formique ou acétique et le plus préférablement du formiate de calcium.

12. Composition d'adjuvant dans la fabrication du cuir selon la revendication 11, dans laquelle les sels métalliques pseudo-alcalins, métalliques alcalins et/ou métalliques alcalino-terreux des acides sacchariques sont des sels d'ammonium, de sodium et/ou de potassium des acides sacchariques, de façon particulièrement préférée des sels de sodium des acides sacchariques et/ou contiennent un ou plusieurs des sels métalliques pseudo-alcalins, métalliques alcalins et/ou métalliques alcalino-terreux d'acide gluconique, de préférence du gluconate d'ammonium, de sodium et/ou de potassium, et de façon particulièrement du gluconate de sodium.

13. Composition d'adjuvant dans la fabrication du cuir selon une ou plusieurs des revendications 11 ou 12, comprenant du gluconate de sodium et un ou plusieurs composés du groupe comprenant le formiate de calcium et le formiate de magnésium, de préférence du formiate de calcium.

14. Composition d'adjuvant dans la fabrication du cuir selon une ou plusieurs des revendications 11 ou 13, dans laquelle le rapport entre les sels métalliques pseudo-alcalins, métalliques alcalins et/ou métalliques alcalino-terreux des acides sacchariques et les composés du groupe comprenant les formiates métalliques alcalino-terreux, les acétates métalliques alcalino-terreux, les propionates métalliques alcalino-terreux, la monoéthanolamine, la diéthanolamine, la triéthanolamine et l'urée est de 10:90 à 90:10, de préférence de 20:80 à 80:20 et de façon particulièrement préférée de 30:70 à 70:30.
